# EUROPÄISCHE PATENTANMELDUNG

(11) **EP 4 610 243 A1**
(43) Veröffentlichungstag der Anmeldung: **03.09.2025**
(21) Anmeldenummer: 24160575.7
(22) Anmeldetag: 29.02.2024
(51) Int. Cl.: C06B 23/00, C06C 15/00, B22F 1/145, B22F 1/16

(54) **PASSIVIERTES PYROPHORES METALL, INSBESONDERE PASSIVIERTES MAGNESIUM, UND VERFAHREN ZU DESSEN HERSTELLUNG**

(71) Anmelder: Almamet GmbH, 83404 Ainring (DE)
(72) Erfinder: WEBER, Christian, 35510 Butzbach (DE); GITTERLE, Wolfgang, 6591 Grins (AT); LÖHR, Steffen, 83278 Traunstein (DE)
(74) Vertreter: Henkel & Partner mbB

(57) **Zusammenfassung**

Die vorliegende Erfindung betrifft ein Verfahren zur Passivierung von wenigstens einem pyrophoren Metall umfassend den Schritt des Beschichtens des wenigstens einen pyrophoren Metalls, wie vorzugsweise Magnesium, mit Harnstoff. Zudem betrifft die vorliegende Erfindung mit dem Verfahren erhältliches passiviertes pyrophores Metall, insbesondere Magnesium, in Form von Partikeln aus pyrophorem Metall, welche mit einer Harnstoff enthaltenden oder aus Harnstoff bestehenden Beschichtung überzogen sind, sowie die Verwendung von passiviertem Magnesium zum Herstellen von Pyrotechnika, von ummantelten Schweißelektroden, von feuerfesten Produkten, von Fülldrähten oder von Entschwefelungsmitteln für die Roheisenentschwefelung.

## Beschreibung

Die vorliegende Erfindung betrifft ein Verfahren zur Passivierung von wenigstens einem pyrophoren Metall, wie insbesondere von Magnesium, mit dem Verfahren erhältliches passiviertes pyrophores Metall, insbesondere passiviertes Magnesium, sowie die Verwendung von passiviertem Magnesium.

Metalle werden vielseitig eingesetzt, wie beispielsweise Calcium als Reduktionsmittel in der Metallurgie oder als Reduktionsmittel in der Stahl- und Aluminiumherstellung, wie Magnesium als Entschwefelungsmittel für Roheisen oder als Legierungsbestandteil und Blei zur Herstellung von Akkumulatoren oder als Legierungsbestandteil. Allerdings ist eine Vielzahl von Metallen, wie beispielsweise Blei, Calcium und Magnesium, und zwar insbesondere, wenn diese in Form vergleichsweise kleiner Partikel vorliegen, pyrophor, d.h. selbstentzündlich, weil sich diese bei geringen Temperaturen oder gar bei Raumtemperatur in Folge von Reaktion mit dem in der Luft enthaltenen Sauerstoff selbst entzünden, oder zumindest leicht brennbar. Dies schränkt die Verwendung dieser Metalle ein und insbesondere deren Verwendung in Form kleiner Partikel. Daher werden diese Metalle, insbesondere wenn diese in Form kleiner Partikel eingesetzt werden sollen, üblicherweise vorher passiviert. Typischerweise erfolgt die Passivierung durch Beschichten der Metallpartikel mit einem Überzug, welcher die Selbstentzündung und/oder Brennbarkeit der Metallpartikel reduziert oder gar verhindert. In dem Fall von Magnesium erfolgte die Passivierung für geraume Zeit vornehmlich mit Melamin. Allerdings ist Melamin kürzlich als krebserregender Stoff eingestuft worden und ist daher als Passivierungsmittel für pyrophore Metalle nicht mehr erwünscht.

Daher muss Melamin durch andere Passivierungsmittel ersetzt werden, welche allerdings weniger wirksam als Melamin sind.

Vor diesem Hintergrund liegt der vorliegenden Erfindung die Aufgabe zugrunde, ein Verfahren zur Passivierung von wenigstens einem pyrophoren Metall, wie insbesondere von Magnesium, anzugeben, bei dem ein gesundheitlich weitgehend unbedenkliches Passivierungsmittel eingesetzt wird, welches aber im Hinblick auf die Reduktion der Selbstentzündlichkeit bzw. der Brennbarkeit des pyrophoren Metalls so wirksam oder zumindest nahezu so wirksam ist wie Melamin.

Erfindungsgemäß wird diese Aufgabe durch ein Verfahren zur Passivierung von wenigstens einem pyrophoren Metall gelöst, welches den Schritt des Beschichtens des wenigstens einen pyrophoren Metalls mit Harnstoff umfasst.

Diese Lösung beruht auf der überraschenden Erkenntnis, dass gesundheitlich unbedenklicher Harnstoff ein äußerst wirkungsvolles Passivierungsmittel für pyrophore Metalle und insbesondere für Magnesium ist. Daher reichen bereits vergleichsweise geringe Mengen von Harnstoff in der Beschichtung des pyrophoren Metalls aus, um eine wirkungsvolle Passivierung gegenüber Selbstentzündung bzw. Brennen zu erreichen. Ohne an eine Theorie gebunden werden zu wollen, wird es erachtet, dass dies darauf zurückzuführen ist, dass sich Harnstoff bei Temperaturen von knapp unter 200°C in endothermen Reaktionen zersetzt, wodurch der Umgebung Energie entzogen wird, so dass sich im Brandfall brennendes Metall schnell abkühlt und der Metallbrand schnell gestoppt wird. Ein weiterer Vorteil des erfindungsgemäßen Verfahrens ist es, dass das erhaltene passivierte pyrophore Metall im Unterschied zu unbeschichtetem Magnesium kein Gefahrgut ist und daher unkompliziert transportiert werden kann.

Erfindungsgemäß wird das pyrophore Metall mit Harnstoff beschichtet. Dies umfasst, dass das Beschichten ausschließlich mit Harnstoff erfolgt oder mit einer Mischung, welche Harnstoff enthält. Unter Beschichtung wird im Sinner der vorliegenden Erfindung verstanden, dass an zumindest einem Teil des pyrophoren Metalls, insbesondere an einem Teil der Partikel des pyrophoren Metalls, vollflächig oder teilflächig Harnstoff bzw. eine Harnstoff enthaltende Mischung anhaftet. Beispielsweise sind mehr als 1 Gew.-%, insbesondere mehr als 5 Gew.-%, wie 1 bis 100 Gew.-% oder 5 bis 60 Gew.-% oder 10 bis 40 Gew.-% aller Metallpartikel vollflächig oder teilflächig mit Harnstoff bzw. einer Harnstoff enthaltenden Mischung beschichtet, wohingegen der restliche Teil der Partikel unbeschichtet sind. Teilflächig heißt in diesem Zusammenhang, dass an einem Teil der Oberfläche eines Metallpartikels, wie beispielsweise an 1 bis 90%, insbesondere an 5 bis 70%, wie an 10 bis 60% der Oberfläche eines Metallpartikels, Harnstoff bzw. eine Harnstoff enthaltende Mischung anhaftet, wobei es sich bei dem Anhaften um jede Art von chemischer, physikalischer, adhäsiver oder ionischer Bindung handeln kann, also der Harnstoff auf irgendeine Art mit der Oberfläche des Metallpartikels verbunden ist. Üblicherweise handelt es sich um eine adhäsive Verbindung, bei der der Harnstoff an der Oberfläche des Metallpartikels klebt.

Grundsätzlich ist die vorliegende Erfindung bezüglich des pyrophoren Metalls nicht besonders beschränkt. Gute Ergebnisse werden insbesondere erhalten, wenn das wenigstens eine pyrophore Metall aus der Gruppe ausgewählt wird, welche aus Aluminium, Blei, Calcium, Eisen, Magnesium und beliebigen Mischungen aus zwei oder mehr der vorgenannten Metalle besteht. Besonders bevorzugt ist das wenigstens eine pyrophore Metall Magnesium.

Wie vorstehend dargelegt, besteht die Gefahr der Entzündung bzw. des Brandes von pyrophoren Metallen insbesondere, wenn diese feinkörnig, also in Form vergleichsweise kleiner Partikel vorliegen, weswegen eine Passivierung insbesondere solcher feinkörniger Metallpartikel vorteilhaft ist. Daher ist es bevorzugt, bei dem erfindungsgemäßen Verfahren partikelförmiges pyrophores Metall, wie insbesondere Magnesium, vorzugsweise mit einer mittleren d₅₀-Partikelgröße von 0,01 bis 10 mm und besonders bevorzugt mit einer mittleren d₅₀-Partikelgröße von 0,5 bis 5 mm zu beschichten. Beispielsweise kann das pyrophore Metall, wie insbesondere Magnesium, in Form von Pulver mit einer mittleren d₅₀-Partikelgröße von 0,01 bis 10 mm, in Form von Granulat mit einer mittleren dso-Partikelgröße von 0,01 bis 10 mm oder in Form von Spänen mit einer mittleren Spanlänge von 0,01 bis 10 mm beschichtet werden. Besonders bevorzugt wird bei dem erfindungsgemäßen Verfahren pyrophores Metall, wie insbesondere Magnesium, in Form von Pulver mit einer mittleren dso-Partikelgröße von 0,5 bis 5 mm, in Form von Granulat mit einer mittleren dso-Partikelgröße von 0,5 bis 5 mm oder in Form von Spänen mit einer mittleren Spanlänge von 0,5 bis 5 mm beschichtet. Unter mittlerer Partikelgröße dso wird der Wert für den Durchmesser der Partikel verstanden, der von 50% der vorliegenden Partikel unterschritten wird. Die mittlere Partikelgröße dso kann insbesondere durch Laserdiffraktometrie bestimmt werden. Hingegen bezeichnet Spanlänge die längste sich entlang einer Geraden erstreckende Ausdehnung eines Spans und mithin mittlere Spanlänge den Durchschnittswert aller Spanlängen. Besonders bevorzugt weisen wenigstens 80% und besonders bevorzugt wenigstens 90% aller Pulver- oder Granulatpartikel eine Partikelgröße von 0,01 bis 10 mm und bevorzugt von 0,5 bis 5 mm auf und weisen wenigstens 80% und besonders bevorzugt wenigstens 90% aller Späne eine Spanlänge von 0,01 bis 10 mm und bevorzugt von 0,5 bis 5 mm auf.

Grundsätzlich können die pyrophoren Metallpartikel bzw. Metallspäne nur mit Harnstoff beschichtet werden. Gute Ergebnisse werden bei dieser Ausführungsform insbesondere erhalten, wenn das Beschichten durch Vermischen des wenigstens einen pyrophoren Metalls mit Harnstoff mit einer mittleren d₅₀-Partikelgröße von 10 nm bis 1 mm und bevorzugt von 100 nm bis 200 µm durchgeführt wird.

Um die Benetzbarkeit des wenigstens einen pyrophoren Metalls bzw. die Beschichtbarkeit des wenigstens einen pyrophoren Metalls zu verbessern, wird es in Weiterbildung des Erfindungsgedankens vorgeschlagen, das Beschichten durch Vermischen des wenigstens einen pyrophoren Metalls mit einer Mischung aus Harnstoff und wenigstens einem Zusatzstoff durchzuführen, wobei der wenigstens eine Zusatzstoff aus der Gruppe ausgewählt wird, welche aus Alkalimetalloxiden, Alkalimetallcarbonaten, Alkalimetallphosphaten, Alkalimetallnitraten, Alkalimetallsulfaten, Erdalkalimetalloxiden, Erdalkalimetallcarbonaten, Erdalkalimetallphosphaten, Erdalkalimetallnitraten, Erdalkalimetallsulfaten und beliebigen Mischungen aus zwei oder mehr der vorgenannten Verbindungen besteht.

Besonders bevorzugt wird der wenigstens eine Zusatzstoff bei dieser Ausführungsform der vorliegenden Erfindung aus der Gruppe ausgewählt, welche aus Alkalimetalloxiden, Alkalimetallcarbonaten, Erdalkalimetalloxiden, Erdalkalimetallcarbonaten und beliebigen Mischungen aus zwei oder mehr der vorgenannten Verbindungen besteht.

Gute Ergebnisse werden bei dieser Ausführungsform der vorliegenden Erfindung insbesondere erhalten, wenn der wenigstens eine Zusatzstoff aus der Gruppe ausgewählt wird, welche aus Calciumoxid, Magnesiumoxid, Calciumcarbonat, Magnesiumcarbonat und beliebigen Mischungen aus zwei oder mehr der vorgenannten Verbindungen besteht.

Gemäß einer besonders bevorzugten Ausführungsform der vorliegenden Erfindung wird als wenigstens einer Zusatzstoff Calciumoxid, Magnesiumoxid, Calciumcarbonat oder eine Mischung aus Calciumoxid und Magnesiumoxid eingesetzt, wie höchst bevorzugt eine Mischung aus Calciumoxid und Magnesiumoxid. Bei der letztgenannten Variante beträgt das Gewichtsverhältnis Calciumoxid zu Magnesiumoxid vorzugsweise 10:1 zu 1:1, bevorzugt 5:1 zu 1:1.

Bei der vorstehenden Ausführungsform der vorliegenden Erfindung ist es insbesondere bevorzugt, dass sowohl der Harnstoff als auch der wenigstens eine Zusatzstoff in der zum Beschichten eingesetzten Mischung jeweils eine mittlere dso-Partikelgröße von 10 nm bis 1 mm und besonders bevorzugt von 100 nm bis 200 µm aufweist.

Gute Ergebnisse werden insbesondere erzielt, wenn das Gewichtsverhältnis von Harnstoff zu dem wenigstens einen Zusatzstoff in der Mischung, welche zu der Beschichtung des wenigstens einen pyrophoren Metalls eingesetzt wird, 1:1 bis 1:10 beträgt.

Gemäß einer weiteren bevorzugten Ausführungsform der vorliegenden Erfindung wird der Schritt des Beschichtens des wenigstens einen pyrophoren Metalls mit Harnstoff bzw. mit einer Mischung aus Harnstoff und wenigstens einem Zusatzstoff bei Raumtemperatur durchgeführt. Alternativ dazu kann der Beschichtungsschritt auch bei leicht erhöhten Temperaturen von 24 bis 50°C oder bei geringfügig reduzierten Temperaturen von 1 bis 22°C durchgeführt werden.

Wie vorstehend dargelegt, reicht bei dem erfindungsgemäßen Verfahren bereits eine geringe Menge an Harnstoff in der Beschichtung aus, um die Entzündbarkeit bzw. Brennbarkeit des wenigstens einen pyrophoren Metalls wirksam zu verringern. Daher wird es in Weiterbildung des Erfindungsgedankens vorgeschlagen, das Beschichten durch Vermischen des wenigstens einen pyrophoren Metalls mit Harnstoff oder mit einer Mischung aus Harnstoff und wenigstens einem Zusatzstoff durchzuführen, wobei der Harnstoff bzw. die Mischung aus Harnstoff und wenigstens einem Zusatzstoff dem pyrophoren Metall, bezogen auf 100 Gew.-% des pyrophoren Metalls, in einer Menge von 0,1 bis 10 Gew.-% zugegeben wird, so dass vorzugsweise beschichtetes pyrophores Metall erhalten wird, bei dem die Menge von in der Beschichtung enthaltendem Harnstoff, bezogen auf 100 Gew.-% des pyrophoren Metalls, 0,1 bis 10 Gew.-% und bevorzugt 0,5 bis 3 Gew.-% beträgt. Üblicherweise wird nicht die gesamte Menge an eingesetztem Harnstoff bzw. Mischung aus Harnstoff und wenigstens einem Zusatzstoff an dem pyrophoren Metall binden.

Gemäß einem weiteren Aspekt betrifft die vorliegende Erfindung passiviertes pyrophores Metall in Form von Partikeln aus pyrophorem Metall, welche mit einer Harnstoff enthaltenden oder aus Harnstoff bestehenden Beschichtung überzogen sind. Bei den Partikeln kann es sich insbesondere um Pulverpartikel, Granulatpartikel, Späne oder dergleichen handeln.

Vorzugsweise enthält die Beschichtung des passivierten pyrophores Metalls wenigstens einen Zusatzstoff, der aus der Gruppe ausgewählt ist, welche aus Alkalimetalloxiden, Alkalimetallcarbonaten, Alkalimetallphosphaten, Alkalimetallnitraten, Alkalimetallsulfaten, Erdalkalimetalloxiden, Erdalkalimetallcarbonaten, Erdalkalimetallphosphaten, Erdalkalimetallnitraten, Erdalkalimetallsulfaten und beliebigen Mischungen aus zwei oder mehr der vorgenannten Verbindungen besteht. Bevorzugt enthält die Beschichtung des passivierten pyrophores Metalls neben Harnstoff als Zusatzstoff Calciumoxid, Magnesiumoxid, Calciumcarbonat oder eine Mischung aus Calciumoxid und Magnesiumoxid.

Gemäß einer weiteren bevorzugten Ausführungsform der vorliegenden Erfindung sind die Partikel Magnesiumpartikel mit einer mittleren dso-Partikelgröße von 0,01 bis 10 mm und besonders bevorzugt mit einer mittleren dso-Partikelgröße von 0,5 bis 5 mm. Besonders bevorzugt sind die Partikel Magnesiumpulverpartikel mit einer mittleren d₅₀-Partikelgröße von 0,01 bis 10 mm und bevorzugt 0,5 bis 5 mm, Magnesiumgranulatpartikel mit einer mittleren dso-Partikelgröße von 0,01 bis 10 mm und bevorzugt 0,5 bis 5 mm oder Magnesiumspäne mit einer mittleren Spanlänge von 0,01 bis 10 mm und bevorzugt 0,5 bis 5 mm.

Gute Ergebnisse werden insbesondere erhalten, wenn die Menge von in der Beschichtung enthaltendem Harnstoff, bezogen auf 100 Gew.-% des pyrophoren Metalls, 0,1 bis 10 Gew.-% und bevorzugt 0,5 bis 3 Gew.-% beträgt.

Schließlich betrifft die vorliegende Erfindung die Verwendung von zuvor beschriebenem passivierten Magnesium zum Herstellen von Pyrotechnika, von ummantelten Schweißelektroden, von feuerfesten Produkten, von Fülldrähten oder von Entschwefelungsmitteln für die Roheisenentschwefelung.

## Patentansprüche

1. Verfahren zur Passivierung von wenigstens einem pyrophoren Metall umfassend den Schritt des Beschichtens des wenigstens einen pyrophoren Metalls mit Harnstoff.

2. Verfahren nach Anspruch 1, wobei das wenigstens eine pyrophore Metall aus der Gruppe ausgewählt wird, welche aus Aluminium, Blei, Calcium, Eisen, Magnesium und beliebigen Mischungen aus zwei oder mehr der vorgenannten Metalle besteht.

3. Verfahren nach Anspruch 1 oder 2, wobei das wenigstens eine pyrophore Metall Magnesium ist.

4. Verfahren nach einem der vorstehenden Ansprüche, wobei das wenigstens eine pyrophore Metall partikelförmig vorliegt und bevorzugt in Form von Pulver mit einer mittleren d₅₀-Partikelgröße von 0,01 bis 10 mm und bevorzugt von 0,5 bis 5 mm, in Form von Granulat mit einer mittleren d₅₀-Partikelgröße von 0,01 bis 10 mm und bevorzugt von 0,5 bis 5 mm oder in Form von Spänen mit einer mittleren Spanlänge von 0,01 bis 10 mm und bevorzugt von 0,5 bis 5 mm beschichtet wird.

5. Verfahren nach einem der vorstehenden Ansprüche, wobei das Beschichten durch Vermischen des wenigstens einen pyrophoren Metalls mit Harnstoff mit einer mittleren d₅₀-Partikelgröße von 10 nm bis 1 mm und bevorzugt von 100 nm bis 200 µm durchgeführt wird.

6. Verfahren nach einem der Ansprüche 1 bis 4, wobei das Beschichten durch Vermischen des wenigstens einen pyrophoren Metalls mit einer Mischung aus Harnstoff und wenigstens einem Zusatzstoff durchgeführt wird, wobei der wenigstens eine Zusatzstoff aus der Gruppe ausgewählt wird, welche aus Alkalimetalloxiden, Alkalimetallcarbonaten, Alkalimetallphosphaten, Alkalimetallnitraten, Alkalimetallsulfaten, Erdalkalimetalloxiden, Erdalkalimetallcarbonaten, Erdalkalimetallphosphaten, Erdalkalimetallnitraten, Erdalkalimetallsulfaten und beliebigen Mischungen aus zwei oder mehr der vorgenannten Verbindungen besteht.

7. Verfahren nach Anspruch 6, wobei der wenigstens eine Zusatzstoff Calciumoxid, Magnesiumoxid, Calciumcarbonat oder eine Mischung aus Calciumoxid und Magnesiumoxid ist.

8. Verfahren nach Anspruch 6 oder 7, wobei der Harnstoff und der wenigstens eine Zusatzstoff in der zum Beschichten eingesetzten Mischung jeweils eine mittlere d₅₀-Partikelgröße von 10 nm bis 1 mm und bevorzugt von 100 nm bis 200 µm aufweist.

9. Verfahren nach einem der vorstehenden Ansprüche, wobei das Gewichtsverhältnis von Harnstoff zu dem wenigstens einen Zusatzstoff in der Mischung, welche zu der Beschichtung des wenigstens einen pyrophoren Metalls eingesetzt wird, 1:1 bis 1:10 beträgt.

10. Verfahren nach einem der vorstehenden Ansprüche, wobei das Beschichten durch Vermischen des wenigstens einen pyrophoren Metalls mit Harnstoff oder mit einer Mischung aus Harnstoff und wenigstens einem Zusatzstoff durchgeführt wird, wobei der Harnstoff bzw. die Mischung aus Harnstoff und wenigstens einem Zusatzstoff dem pyrophoren Metall, bezogen auf 100 Gew.-% des pyrophoren Metalls, in einer Menge von 0,1 bis 10 Gew.-% zugegeben wird, so dass vorzugsweise beschichtetes pyrophores Metall erhalten wird, bei dem die Menge von in der Beschichtung enthaltendem Harnstoff, bezogen auf 100 Gew.-% des pyrophoren Metalls, 0,1 bis 10 Gew.-% und bevorzugt 0,5 bis 3 Gew.-% beträgt.

11. Passiviertes pyrophores Metall in Form von Partikeln aus pyrophorem Metall, welche mit einer Harnstoff enthaltenden oder aus Harnstoff bestehenden Beschichtung überzogen sind.

12. Passiviertes pyrophores Metall nach Anspruch 11, wobei die Beschichtung ferner Calciumoxid, Magnesiumoxid, Calciumcarbonat oder eine Mischung aus Calciumoxid und Magnesiumoxid enthält.

13. Passiviertes pyrophores Metall nach Anspruch 11 oder 12, wobei die Partikel Magnesiumpulverpartikel mit einer mittleren dso-Partikelgröße von 0,01 bis 10 mm und bevorzugt 0,5 bis 5 mm, Magnesiumgranulatpartikel mit einer mittleren dso-Partikelgröße von 0,01 bis 10 mm und bevorzugt 0,5 bis 5 mm oder Magnesiumspäne mit einer mittleren Spanlänge von 0,01 bis 10 mm und bevorzugt 0,5 bis 5 mm sind.

14. Passiviertes pyrophores Metall nach einem der Ansprüche 11 bis 13, bei dem die Menge von in der Beschichtung enthaltendem Harnstoff, bezogen auf 100 Gew.-% des pyrophoren Metalls, 0,1 bis 10 Gew.-% und bevorzugt 0,5 bis 3 Gew.-% beträgt.

15. Verwendung von passiviertem Magnesium nach einem der Ansprüche 11 bis 14 zum Herstellen von Pyrotechnika, von ummantelten Schweißelektroden, von feuerfesten Produkten, von Fülldrähten oder von Entschwefelungsmitteln für die Roheisenentschwefelung.
